# EUROPÄISCHE PATENTSCHRIFT

(11) **EP 2 435 599 B1**
(45) Veröffentlichungstag und Bekanntmachung des Hinweises auf die Patenterteilung: **03.07.2013**
(21) Anmeldenummer: 10723956.8
(22) Anmeldetag: 12.05.2010
(51) Int. Cl.: C23C 18/14, C23C 18/12

(54) **VERFAHREN ZUM ERZEUGEN EINER SCHICHT MIT ABSORBERPARTIKELN FÜR EINE ENERGIESTRAHLUNG**
METHOD FOR FABRICATING A LAYER WITH ABSORBING PARTICLES FOR AN ENERGY RADIATION
PROCÉDÉ POUR PRODUIRE UNE COUCHE CONTENANT DES PARTICULES ABSORBANT UN RAYONNEMENT D'ÉNERGIE

(30) Priorität: 27.05.2009 DE 102009023628
(43) Veröffentlichungstag der Anmeldung: 04.04.2012
(73) Patentinhaber: Siemens Aktiengesellschaft, 80333 München (DE)
(72) Erfinder: JENSEN, Jens, Dahl, 14050 Berlin (DE); KRÜGER, Ursus, 14089 Berlin (DE); WINKLER, Gabriele, 13587 Berlin (DE); DOYE, Christian, 13156 Berlin (DE); KUNERT, Kathrin, 14089 Berlin (DE); ULLRICH, Raymond, 14621 Schönwalde (DE)
(86) Internationale Anmeldenummer: PCT/EP2010/056546
(87) Internationale Veröffentlichungsnummer: WO 2010/136338

(56) Entgegenhaltungen:
- WO-A2-2009/000657
- WO-A2-2009/000676

## Beschreibung

Die Erfindung betrifft ein Verfahren zum Erzeugen einer Schicht auf einem Substrat. Nach diesem Verfahren wird auf das Substrat ein Beschichtungsstoff aufgetragen, der ein Lösungs- oder Dispersionsmittel, chemische Vorstufen einer Keramik und Absorberpartikel für eine Energiestrahlung enthält. Danach wird das mit dem Beschichtungsstoff versehene Substrat einer Wärmebehandlung unterworfen, bei der das Lösungs- oder Dispersionsmittel verdampft und die chemischen Vorstufen unter Ausbildung der Schicht in die Keramik umgewandelt werden, wobei die Wärmebehandlung das Einbringen einer elektromagnetischen Energiestrahlung umfasst, die von den Absorberpartikeln in Wärme umgesetzt wird. Die Absorberpartikel bestehen daher aus einem Material, welches die Energiestrahlung zu absorbieren vermag. Die Energiestrahlung muss eine Energie zur Verfügung stellen, welche sich von bestimmten Absorbermaterialien absorbieren lässt und in geeigneter Weise passend zu den verwendeten Absorberpartikeln gewählt werden. Als Energiestrahlung kommt insbesondere elektromagnetische Strahlung zum Einsatz, für die Auswahl des Materials der Absorberpartikel stehen eine Fülle von Materialien zur Auswahl (hierzu im Folgenden mehr), so dass in Abhängigkeit vom Anwendungsfall ein zum zu erzeugenden Schichtsystem passendes Material ausgewählt werden kann.

Das Verfahren, Keramikschichten aus chemischen Vorstufen der Keramik herzustellen, ist an sich bekannt. Beispielsweise wird ein solches Verfahren in der WO 00/00660 A beschrieben. Bei den chemischen Vorstufen der Keramik handelt es sich um Materialien, welche selbst nicht zur Stoffgruppe der Keramiken gehören, sich jedoch in Lösungsmitteln lösen bzw. in Dispersionsmitteln dispergieren lassen. Auf diese Weise erhält man eine Flüssigkeit oder Paste, welche sich auf das zu beschichtende Substrat auftragen lässt. Eine nachfolgende Wärmebehandlung dient dazu, zunächst das Lösungs- bzw. Dispersionsmittel zu verdampfen, wodurch sich die Schicht verfestigen lässt. Eine anschließende Sinterbehandlung führt zur Vernetzung der Vorstufen zur gewünschten Keramik (Pyrolyse). Durch Auftragen mehrerer Lagen mit unterschiedlicher Zusammensetzung können mittels des Verfahrens auch sogenannte Multilayer- oder Gradientenschichten hergestellt werden, bei denen sich die Schichtzusammensetzung kontinuierlich oder sprunghaft ändert.

Der Wärmeeintrag bei der Wärmebehandlung geschieht gewöhnlich in einem Ofen, in dem das Substrat mit der aufgebrachten Schicht auf die gewünschte Temperatur erhitzt wird. Gemäß der DE 10 2007 026 626 B3 ist beschrieben, dass ein Wärmeeintrag jedoch auch gezielter vorgenommen werden kann, indem beispielsweise Partikel eines UV-Lichtabsorbers wie Titanoxid oder Zinkoxid in die Schicht eingebaut werden kann. Die Wärmebehandlung kann dann mittels UV-Lichteinstrahlung erfolgen oder zumindest unterstützt werden.

Die Aufgabe der Erfindung liegt darin, ein Verfahren zum Erzeugen einer Schicht auf einem Substrat mittels Wärmebehandlung von chemischen Vorstufen einer Keramik anzugeben, welches einen vergleichsweise großen Spielraum für die Anpassung der Schichten an den geforderten Anwendungsfall eröffnet und dabei wirtschaftlich anwendbar ist.

Diese Aufgabe wird mit dem eingangs angegebenen Verfahren erfindungsgemäß dadurch gelöst, dass der Beschichtungsstoff mit den Absorberpartikeln nur für einen Teil des Volumens der Schicht als erster Beschichtungsstoff verwendet wird und für den Rest des Volumens der Schicht mindestens ein weiterer Beschichtungsstoff, enthaltend ein Lösungs- oder Dispersionsmittel, und chemische Vorstufen einer Keramik verwendet wird. Mit anderen Worten kommen für das erfindungsgemäße Verfahren mehrere Beschichtungsstoffe zum Einsatz, die sich zumindest hinsichtlich der Wahl der Absorberpartikel voneinander unterscheiden. Der erste Beschichtungsstoff enthält in jedem Fall eine bestimmte Art von Absorberpartikeln, während der weitere Beschichtungsstoff andere Absorberpartikel oder die weiteren Beschichtungsstoffe zumindest teilweise andere Absorberpartikel als der erste Beschichtungsstoff enthält bzw. enthalten.

Der Vorteil der erfindungsgemäßen Verwendung von Absorberpartikeln liegt darin, dass diese gezielt an die Anforderungen des Verfahrens eines bestimmten Anwendungsfalles angepasst werden können.

Zum Beispiel lassen sich in der dargestellten Weise verhältnismäßig dicke Schichten erzeugen, wobei die tieferen Lagen in der Nähe des Substrates mit Absorberpartikeln versehen werden können. Werden diese Schichten anschließend einer konventionellen Wärmebehandlung in einem Ofen unterworfen, so erwärmen sich zunächst die oberflächennahen Lagen der Schicht, während die substratnahen Lagen der Schichten hierfür eine längere Zeit benötigen würden. In diesem Bereich kann der Wärmeeintrag jedoch durch Einbringen einer zu den verwendeten Absorberpartikeln passenden Energiestrahlung beschleunigt werden, so dass eine homogene Erwärmung und Umsetzung der chemischen Vorstufen in der Schicht zu der zu erzeugenden Keramik gewährleistet werden kann. Hierdurch wird vorteilhaft eine thermische Belastung des Substrates vermindert, die Behandlungszeit der Wärmebehandlung verkürzt und eine Ausbildung von Eigenspannungen in der Schicht entgegengewirkt. Außerdem kann ein abwechselndes Aufbringen von Schichtmaterial und Durchführen einer Wärmebehandlung bei größeren Schichtdicken vermieden werden. Es lassen sich also sowohl Schichten einer höheren Qualität herstellen als auch Fertigungsaufwand und damit Kosten einsparen.

Durch Einbringen von Absorberpartikeln nur in einen bestimmten Teil des Volumens der Schicht lassen sich vorteilhaft auch Schichten herstellen, in denen Keramiken zum Einsatz kommen, welche unterschiedliche Temperaturen bei der Wärmebehandlung erfordern. Die Keramik, bei der die Temperatur höher liegt, kann mit den Absorberpartikeln versehen werden oder alternativ mit einer höheren Konzentration an Absorberpartikeln versehen werden, so dass bei der Wärmebehandlung in diesem Bereich höhere Temperaturen entstehen.

Vorzugsweise sind die Teile des Schichtvolumens, welche unterschiedliche Beschichtungsstoffe enthalten, einzelne Lagen einer Multilayer-Schicht. Die unterschiedlichen Teilvolumina der Schicht entstehen dadurch, dass nacheinander die unterschiedlichen Beschichtungsstoffe aufgebracht werden. Auf diesem Wege lassen sich auch Dispersionsschichten erzeugen, wenn bei der nachfolgenden Wärmebehandlung der Schicht Schichtbestandteile diffundieren und so zu einem Konzentrationsausgleich zwischen den Lagen beitragen. Hierdurch entsteht ein Konzentrationsgradient, der die Eigenschaften der Gradientenschicht ausmacht.

Die Teilvolumina der zu erzeugenden Schicht können jedoch auch anders als lagenartig verteilt sein. Beispielsweise können auf dem Substrat Schichtbereiche mit unterschiedlichen Aufgaben erzeugt werden. So ist es beispielsweise denkbar, Teilbereiche der Schicht mit besonderen Eigenschaften wie elektrische Leitfähigkeit oder Verschleißwiderstand zu erzeugen.

Gemäß einer vorteilhaften Ausgestaltung des erfindungsgemäßen Verfahrens ist vorgesehen, dass auch in dem weiteren Beschichtungsstoff oder mindestens einem der weiteren Beschichtungsstoffe Absorberpartikel verwendet werden, wobei sich diese Verwendung hinsichtlich der Konzentration an Absorberpartikeln im Beschichtungsstoff und/oder der chemischen Zusammensetzung der Absorberpartikel und/oder des Mischungsverhältnisses von Absorberpartikeln unterschiedlicher Art unterscheiden. Die Zusammensetzung der Absorberpartikel kann vorteilhaft dazu genutzt werden, mit unterschiedlichen Arten von Energiestrahlung gleichzeitig oder nacheinander bei der Wärmebehandlung arbeiten zu können. Jede Energiestrahlung kann dann zur gezielten Beeinflussung der Temperatur in bestimmten Schichtvolumina Verwendung finden. Auch können mit Hilfe der Absorberpartikel unterschiedlicher Zusammensetzung Energiestrahlen verwendet werden, die unterschiedliche spezifische Eindringtiefen in die Schicht aufweisen (hierzu im Folgenden mehr). Die Konzentration an Absorberpartikeln im Beschichtungsstoff bestimmt an Wärmeenergie, die durch Bestrahlung der Schicht in der betreffenden Lage umgesetzt werden kann. Hierdurch kann insbesondere die Geschwindigkeit der Erwärmung beeinflusst werden. Durch Einstellen unterschiedlicher Mischungsverhältnisse von Absorberpartikeln unterschiedlicher Art in einer bestimmten Lage lassen sich auch Energiestrahlungen unterschiedlicher Art nutzen.

Besonders vorteilhaft ist es, wenn eine Lage aus einem Beschichtungsstoff mit Absorberpartikeln für Mikrowellen und darüberliegend eine Lage aus einem Beschichtungsstoff mit Absorberpartikeln für IR- und/oder UV-Licht aufgetragen wird. Hierbei macht man sich den Umstand zunutze, dass die Mikrowellen als elektromagnetische Strahlung eine größere Eindringtiefe in die Schicht aufweisen, als IR- oder UV-Licht.

Eine in der angegebenen Art aufgebaute Schicht kann also durch gleichzeitige Bestrahlung mit IR-Licht oder UV-Licht und mit Mikrowellen erwärmt werden, wobei sich bei geeigneter Wahl der Konzentration an Absorberpartikeln in den Lagen eine gleichmäßige Erwärmung der Schicht ergibt und die Ausbildung eines Temperaturgradienten innerhalb der Schicht während der Wärmebehandlung vermieden werden kann.

Vorteilhaft können die unterschiedlichen Energiestrahlungen aber auch verwendet werden, um die Lagen der Schicht in einer gewünschten Abfolge nacheinander zu erwärmen. Dafür werden die Energiestrahlungen in einer Abfolge nacheinander verwendet und es kann beispielsweise erreicht werden, dass zunächst die Lage auf dem Substrat in eine Keramik umgewandelt wird und erst anschließend die darüberliegenden Lagen. Dies wirkt sich positiv auf die Haftung der Schicht bzw. die Ausbildung von Eigenspannungen in der Schicht aus.

Vorteilhaft kann auch vorgesehen werden dass der Beschichtungsstoff auf dem Substrat mit Regionen unterschiedlicher Dicke aufgebracht wird und in den Regionen größerer Dicke vergleichsweise mehr Absorberpartikel verwendet werden. Hierdurch kann vorteilhafterweise erreicht werden, dass auch Schichten, die lokal eine unterschiedliche Dicke auf dem Substrat haben, in einem Wärmebehandlungsschritt ausgehärtet werden können. Die Bereiche größerer Schichtdicke, welche bei konventioneller Erwärmung im Ofen eine längere Behandlungszeit erfördern würden, werden derart mit den Absorberpartikeln versehen, dass diese für einen zusätzlichen Wärmeeintrag in diesen Bereich mit der Konsequenz einer schnelleren Erwärmung führen. Die Konzentration an Absorberpartikeln kann so eingestellt werden, dass die Behandlungszeit für den Schichtbereich größerer Dicke an die Behandlungszeit der Bereiche geringerer Dicke angepasst ist.

Besonders vorteilhaft ist die Einbringung von Absorberpartikeln auch bei großflächigen Werkstücken, da das Einbringen von Wärme bei der Wärmebehandlung durch die Absorberpartikel mit einer größeren Homogenität erfolgen kann. Dies begünstigt einen gleichmäßigen Schichtaufbau auch dann, wenn beispielsweise Mikrowellen nur lokal in einen bestimmten Bereich der Schichtoberfläche des großflächigen Werkstückes eingebracht werden und gleichzeitig eine Unterstützung der Energieeinbringung durch IR- oder UV-empfindliche Absorberpartikel unterstützt wird.

Die Beschichtung des Substrates kann nach gebräuchlichen Methoden erfolgen, beispielsweise durch Spritzen, Rakeln, Streichen, Rollen oder Tauchen. Als Keramiken können bevorzugt Metalloxide oder Metallnitride oder auch Metalloxinitride hergestellt werden. Weiterhin sind Metallsulfide oder -oxisulfide als Schichtmaterialien herstellbar (beispielsweise Molybdändisulfid oder Wolfamdisulfid). Gebräuchliche Vorstufen sind Thiocarbonsäuren, Alkanthiole und Carbonsäuren, die mit den entsprechenden Metallsalzen gemischt werden. Für die Absorberpartikel kommen folgende Materialien in Frage.

Erfolgt die Energiezufuhr durch eine Lichtquelle (IR- oder UV- Strahler), so kommen allgemein alle Absorbermaterialien in Frage, bei denen die Photonen bestimmter Energie Atome oder Moleküle des Absorbers anregen. Je nach erforderlicher Temperatur der Wärmebehandlung (Pyrolyse) und eventuell geforderter Zersetzung der lichtabsorbierenden Partikel werden Absorberpartikel anorganischer und/oder organischer Natur verwendet. Beispiele für anorganische Absorber sind die Metalloxide Titandioxid; Zinkoxid, Siliziumdioxid, Zinndioxid oder Kupferoxid. Als organische IR- Absorber seien die verschiedenen Phthalo-, Naphthalo- und Carbocyanine, Polymethine, sowie Methylenchlorid erwähnt.

Zur Einkopplung von Mikrowellen werden Absorber gewählt, deren Moleküle Dipolmomente aufweisen und auf elektromagnetische Wechselfelder reagieren (zum Beispiel TiN, CuCr, ZrO, SiO, BO, AgCr, AuCr, CrCu, Eisenferrite Fe₂O₃ oder Fe₃O₄, die durch Zusatz von Nickel, Zink oder Mangan- Verbindungen magnetisiert werden).

Die verwendeten Absorberpartikel haben charakterischisch Anregungsfrequenzen, die bei der Auslegung der Anregungs-Energiequellen berücksichtigt werden müssen. Typischen Anregungsfrequenzen einiger Absorber für die Mikrowellenstrahlung sind in folgender Tabelle aufgeführt.

| **Material** | **Anregungsfrequenz** |
|---|---|
| Titannitrid | 18589 MHz |
| Boroxid | 2570 GHz |
| BO2 | |
| BO | |
| Borkarbid | 53165 MHz |
| Silberchrom | 1,701 GHz |
| Goldchrom | 168 MHz |
| Chromkupfer | 0,14 GHz |
| SiO | 797 MHz |

Absorber, deren Atome oder Moleküle sowohl durch Photonen als auch durch elektromagnetische Wechselfelder angeregt werden, sind ebenfalls einsetzbar (zum Beispiel synthetisches Eisen-Mangan-Mischoxid (Fe, Mn)₂O₃ erhältlich als Bayferrox ^{®} 303 T bei der Firma Lanxess Deutschland GmbH).

Im Beschichtungsstoff können simultan die Basisbestandteile sowohl als Mikrowellen-Absorber (zum Beispiel Essigsäure bei 5 GHz oder Propionsäure bei 2,5 GHz als Lösungs- oder Verdünnungsmittel) oder als IR-Absorber (Zusätze von metallorganischen Verbindungen als Karboxylate, Alkoxide oder Gemische davon, zum Beispiel Titan-2-ethylhexanoat, Zink-2-ethylhexanoat, die bei der pyrolytischen Zersetzung "in situ" die entsprechenden Metalloxide bilden) fungieren und die chemische Umwandlung in einen keramischen Beschichtungswerkstoff beschleunigen. Im Fall von Zirkonoxid steht ein Mirkowellen-Absorber zur Verfügung, der bei der Pyrolyse aus Zirkon-2-ethylhexanoat und Propionsäure entsteht und dann die Gesamtreaktion beschleunigt und gleichzeitig einen Teil des Beschichtungswerkstoffes bildet. Eisenoxid, das als IR-Absorber und als Mikrowellen-Absorber wirken kann, lässt sich ebenfalls aus Eisen-2-ethylhexanoat und Propionsäure bei der pyrolytischen Zersetzung während der Wärmebehandlung herstellen.

Die Absorber können sowohl als Mikro- als auch als Nanoteilchen in den Precursorlösungen eingesetzt werden. Eine unterstützende Zugabe in Form von Suspensionen und Dispersionen geeigneter Absorber ist ebenfalls möglich.

Je nach Schichtaufbau werden diese lichtabsorbierenden Partikel in der gesamten Schicht oder in einzelnen Lagen zugegeben.

Vor allem großflächig beschichtete Werkstücke können nun ohne spezielle Techniken mit einem Lichtfeld (IR, UV) bestrahlt werden. Durch die Energieeinkopplung, die mit Hilfe der Absorberpartikel stattfindet, entsteht in der Precursorschicht die notwendige Reaktionsenergie. Dadurch erfolgt die notwendige chemische Umwandlung des Precursors zu einer keramischen Schicht. Als Adsorber bei höheren Pyrolysetemperaturen > 350 °C lassen sich vorwiegend anorganische Substanzen einsetzen, zum Beispiel Zinkoxid. Aluminiumoxid, Titandioxid, Siliziumdioxid, Kupferoxid, synthetisches Eisenoxid Fe₃O₄, synthetisches Eisen-Mangan-Mischoxid (Fe, Mn)₂O₃, Zinndioxid in undotierter oder dotierter Form. Zum Beispiel ist antimondotiertes Zinndioxid als IR-Absorber unter der Produktbezeichnung Minatec^{®} 230 A- IR bei der Firma Merck kommerziell erhältlich. Die sythethischen Eisenoxide sind unter dem Produktname Bayferrox^{®} 306 und Bayoxide^{®} E 8611, sowie das synthetische Eisen- Mangan-Mischoxid unter der Bezeichnung Bayferrox^{®} 303 T bei der Firma Lanxess Deutschland GmbH erhältlich.

Beschichtungsstoffe (Precursoren), bei denen eine Pyrolse < 300 °C erfolgen kann, können auch IR-Absorber organischer Beschaffenheit zugemischt werden. Als organische Absorber können verschiedene Phthalo- und Naphthalocyanine, Carbocyanine, Polymethine, sowie Methylenchlorid werden.

### Beispiele für Phthalocyanine sind:

Zinc 2, 9, 16, 23-tetra-tert-butyl-29H, 31H-phthalocyanine
Silicon 2, 9, 16, 23-tetra-tert-butyl-29H, 31H-phthalocyanine dichloride
Copper (II) 2, 9, 16, 23-tetra-tert-butyl-29H, 31 H-phthalocyanine
Silicon (IV) phthalocyanine bis(trihexylsilyloxide)

Die genannten Verbindungen sind kommerziell erhältlich bei der Firma Aldrich.

Weitere Produkte, die ebenfalls zu der Gruppe der Phthalocyanine gehören, sind PRO-JET ™ 800NP, PRO-JET ™ 830NP und PRO-JET ™ 900NP von der Firma Fujifilm.

### Beispiele für Naphthalocyanine:

Vanadyl 2, 11, 20, 29-tetra-tert-butyl-2, 3-naphthalocyanine
Nickel(II) 2, 11, 20, 29-tetra-tert-butyl- 2, 3-naphthalocyanine
Zinc 2, 11, 20, 29-tetra-tert-butyl-2, 3-naphthalocyanine
2, 11, 20, 29-Tetra-tert-butyl-2,3-naphthalocyanine

Die genannten Verbindungen sind kommerziell erhältlich bei der Firma Aldrich.

### Beispiele für Carbocyanine:

Produkte der Firma Aldrich sind IR-780 iodide, IR-786 iodide, IR-780 perchlorate, IR-786 perchlorate, IR-792 perchlorate und IR-768 perchlorate.

Die Gruppe der Polymethine sind in dem Produkt PRO-JET ™ 830LDI enthalten und bei der Firma Fujifilm kommerziell erhältlich.

IRA 980 der Firma Excition enthält das oben genannte Methylenchlorid.

Die Absorber können sowohl als Mikro- als auch als Nanoteilchen in den Precursorlösungen eingesetzt werden.

Eine Zugabe in Form von Lösungen, Suspensionen und Dispersionen geeigneter Absorber ist ebenfalls möglich.

Als IR-Absorber können ebenfalls geringe Zusätze von metallorganischen Verbindungen der o.g. Metalle (Alkoxide, Carboxylaten bzw. Gemische von beiden) fungieren, die dann in situ bei der pyrolytischen Zersetzung die entsprechenden IR-absorbierenden Metalloxiden bilden, die dann die Gesamtreaktion beschleunigen.

Je nach Konzentration des Absorbers lässt sich die erforderliche Temperatur für die chemische Umwandlung des Precursors einstellen.

Die Herstellung von Metalloxiden und -nitriden, die aus Vorstufen (Precursor), aus organischen und/oder anorganischen Lösungen, Dispersionen und Suspensionen bestehen, ist allgemein bekannt.

Folgende Ausführungsbeispiele zeigen Möglichkeiten für den Aufbau von Schichten nach dem erfindungsgemäßen Verfahren auf:

### Beispiel 1:

Die Beschichtungsstoffe werden vorbereitet für eine Multilayer-Schicht, bestehend aus drei Lagen a, b, und c.

Dabei enthält der Teilprecursor für die erste Lage a auf dem Substrat Partikel, die Mikrowellenstrahlen absorbieren.

Dem Teilprecursor für die zweite Schicht b werden lichtabsorbierende Partikel (Absorberpartikel) zugesetzt. Durch den simultanen Einsatz von Lichtfeld (UV- oder IR- Strahler) und Mikrowelle erfolgt ein Energieeintrag in die Zwischenschichten, da der Precursor ausgehend von der inneren zur äußeren Schicht erwärmt wird. Durch einen gezielten Einbau der Absorber-Partikel sowohl zur verstärkten Einkopplung von IR- oder UV- Strahlen und Mikrowellen kann eine Erwärmung des Beschichtungsstoffes (Precursors) bei der chemischen Umwandlung von innen (nahe dem Substrat) nach außen (nahe der Oberfläche) bis zu einer Schichtdicke in den cm-Bereich erfolgen.

### Beispiel 2:

Die Beschichtungsstoffe (Precursor) werden vorbereitet für eine Multilayer-Schicht bestehend aus drei Lagen a, b und c. Dabei enthält der Teilprecursor für die erste Lage a auf dem Substrat lichtabsorbierende Partikel (Absorberpartikel). Durch die Bestrahlung mit dem Lichtfeld erfolgt der Energieeintrag in die Zwischenlage b, da der Precursor ausgehend von der inneren zur äußeren Schicht erwärmt wird. Durch einen gezielten Einbau der Absorber-Partikel kann eine gleichmäßige Erwärmung des Precursors bei der chemischen Umwandlung von innen nach außen erfolgen.

### Beispiel 3:

Einem Beschichtungsstoff (Precursor) für eine Schicht werden die lichtabsorbierenden Partikel (Absorberpartikel) zugemischt, jedoch nur in Bereichen mit erhöhter Schichtdicke. Mit diesem Precursor wird die Innenseite eines Rohres beschichtet. Die Bereiche erhöhter Schichtdicke liegen in Rohrabschnitten mit erhöhter Rohrreibung (zum Beispiel Rohrkrümmungen). Anschließend wird durch eine Infrarot- und Heizsonde bestrahlt. Dadurch erfolgt die chemische Umwandlung des Precursors zu einer keramischen Schutzschicht, wobei die Behandlungsdauer in den Bereichen erhöhter Schichtdicke wegen der zusätzlichen Aktivierung der lichtabsorbierenden Partikel genauso lang sein kann wie in den dünneren Bereichen. Deswegen kann die Sonde ohne Berücksichtigung des einzelnen Bereiches mit konstanter Geschwindigkeit das Rohr durchlaufen.

Weitere Einzelheiten der Erfindung werden im Folgenden anhand der Zeichnung beschrieben. Gleiche oder sich entsprechende Zeichnungselemente sind jeweils mit den gleichen Bezugszeichen versehen und werden nur insoweit mehrfach erläutert, wie sich Unterschiede zwischen den einzelnen Figuren ergeben. Es zeigen
- Figur 1: den Schnitt durch eine Multilayer-Schicht, hergestellt nach einem Ausführungsbeispiel des erfindungsgemäßen Verfahrens,
- Figur 2: den Schnitt durch eine Schicht mit unterschiedlicher Schichtdicke, hergestellt nach einem anderen Ausführungsbeispiel des erfindungsgemäßen Verfahren, und
- Figur 3: die räumliche Darstellung eines Bauteils mit unterschiedlichen Schichtzonen, hergestellt nach einem weiteren Ausführungsbeispiel des erfindungsgemäßen Verfahrens.

Gemäß Figur 1 ist ein Substrat 11 dargestellt, auf dem ein Beschichtungsstoff in Form einer Schicht 12 aufgebracht wurde. Diese Schicht weist eine auf dem Substrat liegende (innere) Lage 13, eine mittlere Lage 14 und eine obere (äußere) Lage 15 auf. In der Lage 13 sind Absorberpartikel 16 enthalten, die von Mikrowellen 17 angeregt werden können. In der Lage 14 sind Absorberpartikel 16 vorgesehen, die von IR-Strahlung 18 angeregt werden können. Die Lage 15 weist keine Absorberpartikel auf.

Bei der nachfolgenden Wärmebehandlung wird Wärmestrahlung 19 in die Schicht 15 eingetragen, die sich allmählich ausgehend von der Oberfläche der Schicht in der gesamten Schicht ausbreitet. Der Wärmeeintrag wird jedoch auch durch die IR-Strahlung 18 und die Mikrowellenstrahlung 17 unterstützt, welche durch Absorption in den Absorberpartikeln 16 zu einer direkten Erwärmung der Lagen 14 und 13 beiträgt. Hierbei ist zu berücksichtigen, dass sich die Absorberpartikel 16 innerhalb der für die betreffende Strahlung maximalen Eindringtiefe befinden.

In Figur 2 ist ein Substrat 11 dargestellt, welches eine Vertiefung 20 aufweist. Diese ist durch die Schicht 12 ausgefüllt, wobei im Bereich der Vertiefung 20 Absorberpartikel 16 in den Beschichtungsstoff zugegeben werden, um in diesem Bereich den Wärmeeintrag durch die nachfolgende Wärmebehandlung zu beschleunigen.

In Figur 3 ist ein komplexes Bauteil dargestellt, welches das Substrat 11 bildet. Dieses ist im Wesentlichen zylindrisch ausgeführt und im Bereich der Mantelfläche mit zwei Lagen 13, 14 beschichtet. Die Lage 13, die man im Bereich des Aufbruchs der Lage 14 erkennen kann, weist einen Volumenanteil 21 auf, der als Leiterbahn ausgeführt ist. Hierzu wird in diesem Volumenanteil ein Beschichtungsstoff gewählt, der neben den Vorstufen für die Keramik auch metallische Partikel enthält, die die elektrische Leitfähigkeit dieses Volumenanteils nach Durchführung der Wärmebehandlung gewährleisten.

Die Schicht 14 weist am stirnseitigen Ende des Substrates 11 einen Bereich 22 auf, der eine vom Rest der Lage 14 abweichende Schichtzusammensetzung besitzt. Dieser Bereich besteht aus Keramiken, die einen höheren Verschleißwiderstand aufweisen, so dass dieser Bereich beispielsweise als Gleitlager Verwendung finden kann.

## Patentansprüche

1. Verfahren zum Erzeugen einer Schicht (12) auf einem Substrat (11), bei dem
● auf das Substrat (11) ein Beschichtungsstoff, enthaltend ein Lösungs- oder Dispersionsmittel, chemische Vorstufen einer Keramik und Absorberpartikel (16) für eine elektromagnetische Energiestrahlung, aufgetragen wird und
● das mit dem Beschichtungsstoff versehene Substrat (11) einer Wärmebehandlung unterworfen wird, bei der das Lösungs- oder Dispersionsmittel verdampft und die chemischen Vorstufen unter Ausbildung der Schicht (12) in die Keramik umgewandelt werden, wobei die Wärmebehandlung das Einbringen einer elektromagnetischen Energiestrahlung umfasst, die von den Absorberpartikeln in Wärme umgesetzt wird
**dadurch gekennzeichnet,**
**dass**
● der Beschichtungsstoff mit den Absorberpartikeln nur für einen Teil des Volumens der Schicht (12) als erster Beschichtungsstoff verwendet wird,
● für den Rest des Volumens der Schicht (12) mindestens ein weiterer Beschichtungsstoff, enthaltend ein Lösungs- oder Dispersionsmittel und chemische Vorstufen einer Keramik, verwendet wird und
● in mindestens einem der weiteren Beschichtungsstoffe Absorberpartikel (16) verwendet werden, wobei sich diese Verwendung hinsichtlich der Konzentration an Absorberpartikeln im Beschichtungsstoff und/oder der chemischen Zusammensetzung der Absorberpartikel und/oder des Mischungsverhältnisses von Absorberpartikeln unterschiedlicher Art unterscheidet.

2. Verfahren nach Anspruch 1,
**dadurch gekennzeichnet,**
**dass** der erste Beschichtungsstoff und mindestens ein weiterer Beschichtungsstoff in mindestens zwei Lagen (13, 14, 15) aufgebracht werden.

3. Verfahren nach Anspruch 2,
**dadurch gekennzeichnet,**
**dass** für die oberste Lage (15) ein Beschichtungsstoff ohne Absorberpartikel verwendet wird.

4. Verfahren nach einem der Ansprüche 2 oder 3, **dadurch gekennzeichnet,**
**dass** eine Lage (13) aus einem Beschichtungsstoff mit Absorberpartikeln für Mikrowellen und darüberliegend eine Lage (14) aus einem Beschichtungsstoff mit Absorberpartikeln für IR- und/oder UV-Licht aufgetragen wird.

5. Verfahren nach einem der voranstehenden Ansprüche, **dadurch gekennzeichnet,**
**dass** eine Abfolge von Energiestrahlungen nacheinander verwendet wird, mit denen die Absorberpartikel (16) in den einzelnen Lagen nacheinander erwärmt werden.

6. Verfahren nach einem der voranstehenden Ansprüche, **dadurch gekennzeichnet,**
**dass** der Beschichtungsstoff auf dem Substrat (11) mit Regionen unterschiedlicher Dicke aufgebracht wird und in den Regionen größerer Dicke vergleichsweise mehr Absorberpartikel verwendet werden.

## Claims

1. Method for producing a layer (12) on a substrate (11), in which
● a coating material, containing a solvent or dispersion medium, chemical precursors of a ceramic and absorber particles (16) for an electromagnetic energy radiation, is applied onto the substrate (11) and
● the substrate (11) provided with the coating material is subjected to a heat treatment in which the solvent or dispersion medium is evaporated and the chemical precursors are converted into the ceramic so as to form the layer (12), the heat treatment comprising the input of an electromagnetic energy radiation which is converted into heat by the absorber particles,
**characterized in that**
● the coating material comprising the absorber particles is used as a first coating material only for a part of the volume of the layer (12),
● at least one further coating material, containing a solvent or dispersion medium and chemical precursors of a ceramic, is used for the rest of the volume of the layer (12) and
● absorber particles (16) are used in at least one of the further coating materials, this use differing in respect of the concentration of absorber particles in the coating material and/or the chemical composition of the absorber particles and/or the mixing ratio of absorber particles of different types.

2. Method according to Claim 1, **characterized in that** the first coating material and at least one further coating material are applied in at least two coats (13, 14, 15).

3. Method according to Claim 2, **characterized in that** a coating material without absorber particles is used for the top coat (15).

4. Method according to Claim 2 or 3, **characterized in that** a coat (13) of a coating material comprising absorber particles for microwaves is applied, and a coat (14) of a coating material comprising absorber particles for IR and/or UV light is applied thereon.

5. Method according to one of the preceding claims, **characterized in that** a sequence of energy radiations is used in succession, by which the absorber particles (16) in the individual coats are heated in succession.

6. Method according to one of the preceding claims, **characterized in that** the coating material is applied on the substrate (11) with regions of different thickness, and comparatively more absorber particles are used in the regions of greater thickness.

## Revendications

1. Procédé de production d'une couche (12) sur un substrat (11), dans lequel
● on dépose sur le substrat (11) une substance de revêtement contenant un solvant ou un agent de dispersion, des précurseurs chimiques d'une céramique et des particules (16) d'absorption d'un rayonnement d'énergie électromagnétique et
● on soumet le substrat (11) pourvu de la substance de revêtement à un traitement thermique, dans lequel le solvant ou l'agent de dispersion s'évapore et les précurseurs chimiques se transforment en la céramique en formant la couche (10), le traitement thermique comprenant l'apport d'un rayonnement d'énergie électromagnétique, qui est transformé en chaleur par les particules d'absorption,
**caractérisé**
**en ce que**
● on utilise la substance de revêtement avec les particules d'absorption, seulement pour une partie du volume de la couche (12), comme première substance de revêtement,
● pour le reste du volume de la couche (12), on utilise au moins une autre substance de revêtement contenant un solvant ou un agent de dispersion et des précurseurs chimiques d'une céramique et
● dans au moins l'une des autres substances de revêtement, on utilise des particules (16) d'absorption, cette utilisation se distinguant du point de la vue de la concentration en particules d'absorption de la substance de revêtement et/ou de la composition chimique des particules d'absorption et/ou du rapport de mélange des particules d'absorption de types différents.

2. Procédé suivant la revendication 1,
**caractérisé**
**en ce que** l'on dépose la première substance de revêtement et au moins une autre substance de revêtement en au moins deux couches (13, 14, 15).

3. Procédé suivant la revendication 2,
**caractérisé**
**en ce que** l'on utilise, pour la couche (15) la plus haute, une substance de revêtement sans particule d'absorption.

4. Procédé suivant la revendication 2 ou 3,
**caractérisé**
**en ce que** l'on dépose une couche (13) en une substance de revêtement et en des particules d'absorption, des micro-ondes et au-dessus une couche (14) en une substance de revêtement ayant des particules d'absorption de la lumière IR et/ou de la lumière UV.

5. Procédé suivant l'une des revendications précédentes, **caractérisé**
**en ce que** l'on utilise une succession de rayonnements d'énergie, par lesquels les particules (16) d'absorption, dans les diverses couches, sont chauffées les unes après les autres.

6. Procédé suivant l'une des revendications précédentes, **caractérisé**
**en ce que** l'on dépose la substance de revêtement sur le substrat (11) en ayant des régions d'épaisseurs différentes et, dans les régions d'épaisseurs plus grandes, on utilise comparativement davantage de particules d'absorption.
